# EUROPÄISCHE PATENTSCHRIFT

(11) **EP 3 778 163 B1**
(45) Veröffentlichungstag und Bekanntmachung des Hinweises auf die Patenterteilung: **22.04.2026**
(21) Anmeldenummer: 20190907.4
(22) Anmeldetag: 13.08.2020
(51) Int. Cl.: B27N 1/00, B27N 3/02, B27N 3/14, B27N 3/18, B27N 3/20, B27N 5/00, D21C 11/00, D21C 3/06, D21C 1/06, D21C 3/02, D21C 3/20

(54) **VERFAHREN ZUR HERSTELLUNG EINES HOLZ-FORMTEILS**
METHOD FOR PRODUCING A WOODEN MOULDED PART
PROCÉDÉ DE FABRICATION D'UNE PARTIE DE MOULE EN BOIS

(30) Priorität: 16.08.2019 DE 102019122059
(43) Veröffentlichungstag der Anmeldung: 17.02.2021
(73) Patentinhaber: Volkswagen Aktiengesellschaft, 38436 Wolfsburg (DE); Fraunhofer-Gesellschaft zur Förderung der angewandten Forschung e.V., 80686 München (DE)
(72) Erfinder: Große, Thomas, 38108 Braunschweig (DE); Fischer, Fabian, 30449 Hannover (DE); Bunzel, Frauke, 38116 Braunschweig (DE); Berthold, Dirk, 37431 Bad Lauterbach (DE); Kühn, Markus, 38550 Isenbüttel (DE); Hartwig, Sven, 38106 Braunschweig (DE)
(74) Vertreter: Liebl, Thomas

(56) Entgegenhaltungen:
- EP-A1- 3 170 635
- EP-A1- 3 178 622
- EP-A1- 3 396 063
- WO-A2-2012/168563
- ANONYMOUS: "Torrefaction", 1 October 2011 (2011-10-01), XP055048258, Retrieved from the Internet <URL:http://en.wikipedia.org/w/index.php?title=Torrefaction&oldid=453436887> [retrieved on 20121218]

## Beschreibung

Die Erfindung betrifft ein Verfahren zur Herstellung eines Holz-Formteils insbesondere mit einer dreidimensionalen Bauteilgeometrie nach dem Anspruch 1. Es wird ein holzbasiertes Halbzeug und ein Verfahren zur Herstellung von Bauteilen daraus bereitgestellt, welches die Herstellung hochfester, zugleich sehr leichter und ökologisch nachhaltiger Bauteile in dreidimensionalen Bauteil-Geometrien ermöglicht.

Im Stand der Technik werden Holz-Bauteile mit hohen mechanischen Anforderungen bislang nur auf Basis von Furnieren hergestellt, die unter Druck und Temperatur in Formwerkzeugen verpresst und verklebt werden. Die Furniere sind etwa 0,5 bis 8 mm dicke Blätter aus Massivholz, die durch verschiedene Säge- und Schneideverfahren vom Holz-Stamm abgetrennt werden. Im Stand der Technik werden die Holzfurniere in einem Pressschritt verdichtet, wobei die verbleibenden Hohlräume mit Kunststoff gefüllt werden. Es entsteht ein sogenanntes Kunstharzpressholz (oder auch "Panzerholz") mit einer Festigkeit von exemplarisch ca. 160 bis 210 MPa bei einer Dichte von ca. 1,1 bis 1,3 g/cm³.

Die Herstellung von Bauteilen aus einem solchen Kunstharzpressholz ist starken geometrischen Einschränkungen unterworfen, welche aus der geringen Festigkeit der verwendeten Furniere quer zur Faserrichtung resultieren. Hierdurch können lediglich Bauteile mit relativ großen Krümmungsradien hergestellt werden. Ferner ist die Kombination mehrerer Krümmungsradien, zum Beispiel zu sogenannte "Kofferecken", nur in sehr geringem Maße möglich. Komplexe dreidimensionale Strukturen, wie bspw. flächige Bauteile mit einer rückseitigen Verrippung können mit diesem Ansatz nicht hergestellt werden. Ein weiterer Nachteil besteht in der Verwendung von (in der Regel duroplastischen) Kunststoffen, welche den ökologischen Vorteil des Rohstoffs Holz zumindest teilweise zunichtemachen.

Aus der DE 10 2013 111 393 A1 ist ein Verfahren zur Herstellung von Formteilen aus einem vulkanisierten Fasermaterial bekannt. Aus der EP 3 178 622 A1 ist ein Verfahren zur Herstellung von Holzwerkstoffplatten, das heißt Holz-Halbzeugen bekannt. Bei dem Verfahren werden zunächst aus Holzhackschnitzeln Holzspäne gewonnen, die anschließend zu einer Holzwerkstoffplatte verpresst werden. Die ebenfalls beschriebene Wärmebehandlung wird dabei auf die Holzhackschnitzel angewendet. Die EP 3 170 635 A1 offenbart eine OSB-Holzwerkstoffplatte mit verbesserten Eigenschaften sowie ein Verfahren zu deren Herstellung. Aus der EP 3 396 063 A1 ist ein Verfahren zur Herstellung eines verdichteten Zelluloseverbundstoffmaterials bekannt. Die WO 2012/168563 A2 offenbart ein gattungsgemäßes Verfahren zur Herstellung eines Holz-Formteils.

Die Aufgabe der Erfindung besteht darin, ein Verfahren bereitzustellen, mit dem großserientauglich holzbasierte Leichtbauteile herstellbar sind, die im Vergleich zum Stand der Technik eine hohe Bauteil-Festigkeit, eine geringe Dichte sowie hohe geometrische Freiheitsgrade ermöglichen.

Die Aufgabe ist durch die Merkmale des Anspruches 1 gelöst. Bevorzugte Weiterbildungen der Erfindung sind in den Unteransprüchen offenbart.

Gemäß dem Anspruch 1 wird das Holz-Formteil in einer Prozessabfolge hergestellt, bei der zunächst Holzspäne bereitgestellt werden. Diese werden in einem Delignifizier-Prozessschritt zumindest teilweise delignifiziert. In einem anschließenden Umformprozessschritt werden die delignifizierten Holzspäne in eine Werkzeugkavität eines Umformwerkzeuges eingelegt und unter Druck, Wärme und gegebenenfalls Feuchtigkeit zu dem Holz-Formteil verpresst. Bevorzugt ist es, wenn die Holzspäne bei einer thermomechanischen Verdichtung in dem Umformwerkzeug alleine durch holzeigene Bindungskräfte miteinander verkleben, und zwar insbesondere ohne Zusatz von Kunststoff-Bindemitteln.

Ein neuer Ansatz besteht also darin, ein Flach-Halbzeug aus sogenannten Holz-Strands herzustellen. Die Holz-Strands sind in einem vorbereitenden Prozessschritt zumindest teilweise delignifiziert worden. Das Flach-Halbzeug wird in einem formgebenden Prozessschritt in die Bauteilgeometrie gebracht und dabei kompaktiert. Unter Holz-Strands sind großflächige Holzspäne mit optimierter Span-Geometrie (Längen-Breiten-Dicken-Verhältnis) zu verstehen. Die Herstellung delignifizierter Holz-Strands mit definierter bzw. bewusst modifizierter Span-Geometrie und einem definierten Verhältnis der Holzbestandteile Zellulose, Hemizellulose und Lignin ermöglicht einen formgebenden Fertigungsprozess zur Herstellung komplexer dreidimensionaler Holz-Formteile mit definierter lokaler Strand-Orientierung und Strand-Länge.

Auf Prozessebene können mit dem neuen Fertigungsverfahren holzbasierte Bauteile mit komplexen 3D-Strukturen, wie zum Beispiel Verrippungen und einer hohen Festigkeit, hergestellt werden. Durch eine mögliche Orientierung der Holz-Strands im umzuformenden Flach-Halbzeug oder durch die Kombinationen mit anderen Werkstoffen, wie zum Beispiel Holzfurnieren, faserverstärkten Kunststoffen und Metallen, können auch vielseitige Bauteilanforderungen erfüllt werden.

Beispielhaft kann die Halbzeug-Herstellung mittels einer Anzahl von bauteilspezifischen Halbzeugplatten erfolgen oder aus einer Kombination von Furnieren und Holz-Strands mit unterschiedlicher Länge und Orientierung in einem Halbzeug. Die Halbzeugplatten können über prozesswirksame Haftvermittler oder Vorkompaktierung zueinander fixiert werden.

Der Umformprozessschritt kann als ein temperierter Formgebungs- und Konsolidierungsprozess (Fließpressen) realisiert sein, gegebenenfalls in Verbindung mit überhitztem Dampf (vergleiche Partikelschäumen). Gegebenenfalls können auch holzkompatible Haftvermittler zu Einsatz kommen.

Ein wesentlicher Aspekt betrifft den Sachverhalt, dass in der Prozessabfolge Holz-Strands verwendet werden. Wird anstelle dessen die Prozessabfolge unter Verwendung von Holzfurnieren aus Massivholz durchgeführt so ergeben sich die folgenden Nachteile: Bei der Delignifizierung von Massivholz ist mit sehr langen Prozesszeiten zu rechnen, da die zu entfernenden Holzbestandteile über weitere Strecken aus dem Holzgerüst gelöst und herausgespült werden müssen. Zudem sorgt die unidirektionale Faserorientierung für eine Vorzugsrichtung der mechanischen Eigenschaften (Anisotropie) im verpressten Verbund und lässt erwarten, dass komplexe Geometrien hierbei ebenfalls nicht möglich sind.

Die wesentlichen Vorteile sind nachfolgend stichpunktartig aufgelistet, nämlich eine hohe geometrische Freiheit durch Verwendung von Holz-Strands, wobei Ausprägung von Rippen und Kofferecken möglich ist; möglichst kein bzw. absolut minimaler Einsatz von Kunststoff, so dass das fertige Bauteil im Wesentlichen vollständig aus natürlichen und nachwachsenden Bestandteilen besteht; keine Hohlräume, die eine Feuchtigkeitsaufnahme begünstigen würden, wodurch sich eine gute Formstabilität und Beständigkeit gegen Umgebungseinflüsse ergeben; sehr gute mechanische Eigenschaften sowie Festigkeit, die etwa vergleichbar mit einfachen Stählen ist, jedoch bei einem Fünftel des Gewichts; aufgrund der zufälligen Orientierung der Holz-Strands über die Werkstückoberfläche quasiisotrope mechanische Eigenschaften in der Flächenrichtung; durch Anpassung des Flach-Halbzeugs und des Fertigungsprozesses ist aber auch definiert Anisotropie, zum Beispiel bei einfachen Lastpfaden, ermöglicht; zudem ist eine einfache Kombination mit anderen Halbzeugen und Werkstoffen (zum Beispiel (delignifiziertes) Furnier, faserverstärkte Kunststoffe (FVK), Metalle) möglich.

Es wird ein ökologisch nachhaltiger Leichtbau auf Basis nachwachsender Rohstoffe bereitgestellt. Es wird die Möglichkeit geboten, strukturrelevante Bauteile mit einer hohen Festigkeit und gleichzeitig geringer Dichte und somit einem hohen Leichtbaupotenzial vollständig aus nachwachsen und ökologisch nachhaltigen Werkstoffen zu fertigen. Gleichzeitig ermöglicht die Erfindung eine hohe geometrische Freiheit, so dass zum Beispiel Verrippungen zur Verbesserung der Bauteilsteifigkeit ausgeprägt werden können.

Beispielhaft kann in einem ersten Prozessschritt eine zumindest teilweise Delignifizierung der Holz-Strands erfolgen. Die Delignifizierung der Holz-Strands ist nach unterschiedlichen Methoden möglich, etwa nach der Sulfitmethode, die zur Herstellung von Zellulosefasern bei der Papierherstellung eingesetzt wird. Um die Prozesszeit zu verkürzen als auch die Prozesstemperatur zu reduzieren, werden im Vergleich mit der Papierherstellung andere Konzentrationen an Chemikalien eingesetzt (Na₂SO₃ und NaOH). Ein kontinuierliches Verfahren ist hierbei möglich.

Zur Verringerung von einzusetzenden Chemikalien kann alternativ eine teilweise Delignifizierung auch mittels Ethanol bei einem Überdruck ermöglicht werden. Dieser Prozess kann nur teilweise kontinuierlich dargestellt werden. Durch ein günstiges Verhältnis von Fläche zu Volumen der Holz-Strands kann eine schnelle Vorbehandlung der Holz-Strands erfolgen.

Es kann der Sachverhalt genutzt werden, dass Holz holzeigene Bindungskräfte aufweist. Mittels dieser Bindungskräfte können die Holz-Strands miteinander zu verklebt werden. Durch die teilweise Delignifizierung wird die chemische Struktur des Holzes in Bezug auf holzeigene Bindungskräfte positiv beeinflusst, so dass die Menge an zusätzlichen Bindungsmittel reduziert bzw. auf Bindungsmittel komplett verzichtet werden kann. Hier wird besonders die Verwendung von Feuchtigkeit, Temperatur und pH-Wert zur Umsetzung der Vernetzung in Betracht gezogen. Von daher ermöglicht die Vorbehandlung der Holz-Strands im Delignifizier-Prozessschritt eine zumindest teilweise Delignifizierung des Massivholzes, wodurch sich beim anschließenden thermomechanischen Verdichten zwischen den zusammengepressten Zellwänden wieder stabile Wasserstoffbrückenbindungen ausbilden.

In einem zweiten Prozessschritt erfolgt die Bauteilherstellung durch ein Verpressen. Zur Schaffung und Verarbeitung des Flach-Halbzeuges sind im zweiten Prozessschritt vier Prozessvarianten denkbar, die untereinander kombinierbar sind:
Die erste und zweite Variante lehnen sich an konventionelle Fließpressprozesse an. Hierbei werden Compoundmassen definierter und undefinierter Form und Strands-Orientierung endkonturnah verpresst. Vertreter von Fließpresshalbzeugen sind das Sheet-Moulding Compound (SMC) und Bulk-Moulding Compound (BMC).

Die flexible Handhabung der Flach-Halbzeuge aus den ersten beiden Varianten ermöglicht die Kombination mit artgleichen und artfremden Materialien. In Anlehnung an die Herstellungsprozesse für Mehrschichtverbunde sind Kombinationen mit anderen Halbzeugen und mit anderen Fertigungstechnologien umsetzbar. Deren Kombinationen erzielen Synergieeffekte hinsichtlich gesteigerten mechanischen Eigenschaften und Funktionsintegration.

In einer dritten Variante kann eine Kombination mit anderen Halbzeugen erfolgen, etwa mit Furnieren für Optik, Faserbundkunststoffen, Metallen, Geweben, Gelegen, Vliesen. Zudem kann eine Funktionsintegration erfolgen (zum Beispiel Einlegen von Kabeln, etc.).

In einer vierten Variante kann eine Kombination mit anderen Fertigungstechnologien erfolgen, etwa gleichzeitige Metallumformung.

Zusammenfassend sind mit dem neuen Prozess die Herstellung hochfester komplexer Bauteile möglich, die sich potenziell für alle strukturrelevanten Anwendungen im Automobil und weiteren Branchen (zum Beispiel für Schienenfahrzeuge, Luft- und Raumfahrt, Bauwesen, Wind- und Energieanlagen), eignen. Dort können sie als Alternative zu heute eingesetzten Kunststoff- bzw. Kunststoff-Metall-Hybrid-Bauteilen (potenziell auch als Teil von neuen Holz-Metall-Hybridverbunden) zum Einsatz kommen.

Nachfolgend werden Erfindungsaspekte nochmals einzeln hervorgehoben: So können die Holzspäne jeweils eine großflächige Flachprofil-Geometrie mit gegenüberliegenden Flachseiten sowie mit gegenüberliegenden Schmalseiten aufweisen. Die Flachprofil-Geometrie ist im Hinblick auf den Delifignizier-Prozessschritt und dem Umformprozessschritt mit einem günstigen Längen-Breiten-Dicken-Verhältnis ausgelegt.

Zur Bereitstellung eines Flach-Halbzeugs mit einer unidirektionalen Faserorientierung können die Holzfasern der, das Halbzeug bildenden Holzspäne zueinander unidirektional ausgerichtet werden.

Sollte im Gegensatz dazu das Flach-Halbzeug eine multidirektionale Faserorientierung aufweisen, so werden die Holzfasern der, das Flach-Halbzeug bildenden Holzspäne unorientiert in Wirrlage zueinander bereitgestellt.

Erfindungsgemäß ist das Holz-Formteil als ein Mehrschichtverbund aufgebaut . Zur Herstellung des Mehrschichtverbundes wird das Flach-Halbzeug mit zumindest einem weiteren Einlegerteil in die Werkzeugkavität des Umformwerkzeugs eingelegt . Beispielhaft kann das zusätzliche Einlegerteil zumindest ein weiteres Flach-Halbzeug sein. Alternativ oder zusätzlich kann das zusätzliche Einlegerteil ein Holzfurnier, ein Faserverbundkunststoff-Einlegerteil, ein Metall-Einlegerteil und/oder ein Gewebe, ein Gelege oder ein Vlies sein. Alternativ und/oder zusätzlich dazu kann das Einlegerteil aus losen Holzspänen bestehen.

In einer weiteren Ausführungsvariante kann das zusätzliche Einlegerteil ein Funktionselement, zum Beispiel ein Kabel, sein, das in dem zu fertigenden Holz-Formteil zu integrieren ist.

Im Hinblick auf eine Prozessvereinfachung kann im Umformprozessschritt nicht nur das Flach-Halbzeug formgebend verpresst werden, sondern zusätzlich auch eine Umformung des Einlegerteils erfolgen. Beispielhaft kann ein Metall-Einlegerteil einer Metallumformung unterworfen werden.

Bei einer nicht von der Erfindung umfassten Vergleichsform können die delignifizierten Holzspäne lose in die Werkzeugkavität des Umformwerkzeugs eingelegt werden, etwa als Schüttgut. Erfindungsgemäß werden die delignifizierten, insbesondere noch losen, Holzspäne in einem vorbereitenden Prozessschritt in einem Pressenwerkzeug zu einem Flach-Halbzeug verpresst . Das Flach-Halbzeug wird zur Vorbereitung des Umformprozessschritts in die Werkzeugkavität des Umformwerkzeugs eingelegt .

Nachfolgend sind Ausführungsbeispiele der Erfindung anhand der beigefügten Figuren beschrieben.

Es zeigen:
- Figur 1: in einer Seitenschnittansicht ein fertiggestelltes Holz-Formteil;
- Figur 2: ein Blockschaltdiagramm, anhand dem Prozessschritte zur Herstellung des in der Figur 1 gezeigten Holz-Formteils veranschaulicht sind; und
- Figur 3 und 4: in Ansichten entsprechend der Figur 2 weitere Ausführungsbeispiele der Erfindung; und
- Figur 5: in einer Ansicht entsprechend der Figur 1 ein Holz-Formteil gemäß einer Ausführungsvariante.

In der Figur 1 ist ein Holz-Formteil 2 mit einer dreidimensionalen Bauteilgeometrie gezeigt. Das Holz-Formteil 2 ist aus großflächigen Holzspänen 1 ausgebildet, die durch holzeigene Bindungskräfte miteinander verklebt sind, und zwar mittels einer thermomechanischen Verdichtung. Das Holz-Formteil 2 ist in der Figur 1 beispielhaft mit einer unidirektionalen Faserorientierung ausgebildet.

Nachfolgend wird anhand der Figur 2 eine Prozessabfolge beschrieben, mittels der das in der Figur 1 gezeigte Holz-Formteil 2 herstellbar ist: Demzufolge wird zunächst in einer nicht gezeigten Schneidstation Holz zu den Holzspänen 1 zerkleinert bzw. auf ein definiertes Span-Maß zugeschnitten. Die Holzspäne 1 sind jeweils mit einem, für nachfolgende Behandlungsschritte I, II, III günstigen Länge-Breiten-Dicken-Verhältnis (l, b, d) bemessen, wie es in der Figur 2 gezeigt ist. Demzufolge weisen die Holzspäne 1 jeweils eine großflächige Flachprofil-Geometrie mit gegenüberliegenden Flachseiten sowie mit gegenüberliegenden Schmalseiten auf. Die Span-Länge l liegt beispielhaft in einem Bereich von 5 bis 10 mm, während die Span-Breite b in einem Bereich von 4 bis 7 mm liegen kann. Die Span-Dicke d liegt in einem Bereich von 0,5 bis 1,5 mm. Die Maßangaben sind lediglich exemplarisch zu verstehen und sollen die Erfindung keinesfalls darauf beschränken.

Anschließend erfolgt ein Delignifizier-Prozessschritt I, bei dem die Holzspäne 1 zumindest teilweise delignifiziert werden. Die derart vorbehandelten Holzspäne 1 werden dann in einem vorbereiteten Pressen-Prozessschritt II in ein Pressenwerkzeug 3 eingelegt und zu einem Flach-Halbzeug 5 verpresst. Im Hinblick auf eine undirektionale Faserorientierung sind in der Figur 2 die Holzfasern 5 der, das Flach-Halbzeug 5 bildenden Holzspäne 1 zueinander unidirektional ausgerichtet.

Im Delignifizier-Prozessschritt I erfolgt eine zumindest teilweise Delignifizierung der Holz-Späne 1. Der Delignifizier-Prozessschritt I ist so ausgelegt, dass sich beim anschließenden thermomechanischen Verdichten im Pressen-Prozessschritt II und im Umformprozessschritt III zwischen den Holz-Späne 1 wieder stabile Wasserstoffbrückenbindungen ausbilden. Von daher können gegebenenfalls die Holzspäne 1 bei einer thermomechanischen Verdichtung alleine durch holzeigene Bindungskräfte miteinander verkleben, und zwar besonders bevorzugt ohne Zusatz von Kunststoff-Bindemitteln.

Das im Pressen-Prozessschritt II erzeugte Flach-Halbzeug 5 wird in die Werkzeugkavität 9 eines Umformwerkzeugs 11 eingelegt. Im Umformwerkzeug 11 erfolgt unter Druck, Wärme und Feuchtigkeit ebenfalls eine thermomechanische Verdichtung, bei der das Flach-Halbzeug formgebend zu dem Holz-Formteil 2 verpresst wird.

Anhand der Figur 3 wird eine alternative Prozessabfolge zur Herstellung des Holz-Formteils 2 beschrieben, deren Prozessschritte im Wesentlichen identisch sind mit den anhand der Figur 2 erläuterten Prozessschritte. Im Unterschied zur Figur 2 weist das in der Figur 3 hergestellte Holz-Formteil 2 keine unidirektionale Faserorientierung auf, sondern eine mehrdirektionale Faserorientierung. Hierzu sind die delignifizierten Holzspäne 1 im Flach-Halbzeug 5 mit ihren Holzfasern 7 nicht mehr unidirektional ausgerichtet, sondern unorientiert in Wirrlage im Flach-Halbzeug 5 positioniert. Ansonsten sind die Prozessschritte I, II, III bis zur Fertigstellung des Holz-Formteils 2 identisch mit den bereits anhand der Figur 2 erläuterten Prozessschritten I, II, III.

Anhand der Figur 4 wird eine weitere alternative Prozessabfolge zur Herstellung des Holz-Formteils 2 beschrieben. Im Unterschied zu den vorangegangenen Ausführungsbeispielen ist in der Figur 4 der Pressen-Prozessschritt II weggelassen. Von daher werden die im Delignifizier-Prozessschritt II vorbehandelten Holzspäne 1 nicht mehr zu einem Flach-Halbzeug 5 vorgepresst, sondern vielmehr als Schüttgut direkt in die Werkzeugkavität 9 des Umformwerkzeugs 11 eingelegt. Auf diese Weise ergibt sich im herzustellenden Holz-Formteil 2 eine multidirektionale Faserorientierung.

In der Figur 5 ist ein Holz-Formteil 2 gemäß einer weiteren Ausführungsvariante gezeigt. In der Figur 5 weist das Holz-Formteil 2 einen Mehrschichtverbund 16 auf, und zwar mit einer Holzspan-Lage und einer Metalllage. Zur Herstellung des in der Figur 4 gezeigten Mehrschichtverbunds 16 wird im Umform-Prozessschritt III das Flach-Halbzeug 5 in Kombination mit einem Metall-Einlegerteil 15 in die Werkzeugkavität 9 des Umformwerkzeugs 11 eingelegt. Anschließend erfolgt die Umformung, bei dem nicht nur das Flach-Halbzeug 5 formgebend umgeformt wird, sondern zusätzlich auch eine Metallumformung des Metall-Einlegerteils 15 erfolgt.

### Bezugszeichenliste

- 1: Holzspäne
- 2: Holz-Formteil
- 3: Pressenwerkzeug
- 5: Flach-Halbzeug
- 7: Holzfasern
- 9: Werkzeugkavität
- 11: Umformwerkzeug
- 13: Holzspan-Lage
- 15: Metall-Einlegerteil
- 16: Mehrschichtverbund
- I: Holzspan-Länge
- b: Holzspan-Breite
- d: Holzspan-Dicke
- I: Delignifizier-Prozessschritt
- II: vorbereitender Prozessschritt
- III: Umformprozessschritt

## Patentansprüche

1. Verfahren zur Herstellung eines Holz-Formteils (2), bei dem Holzspäne (1) bereitgestellt werden, die in einem Delignifizier-Prozessschritt (I) zumindest teilweise delignifiziert werden, und bei dem in einem Umformprozessschritt (III) die delignifizierten Holzspäne (1) in eine Werkzeugkavität (9) eines Umformwerkzeugs (11) eingelegt werden und unter Druck und Wärme zu dem Holz-Formteil (2) verpresst werden,
**dadurch gekennzeichnet,**
**dass** die delignifizierten Holzspäne (1) in einem vorbereitenden Prozessschritt (II) in einem Pressenwerkzeug (3) zu einem Flach-Halbzeug (5) verpresst werden, und
**dass** das Flach-Halbzeug (5) für den Umformprozessschritt (III) in die Werkzeugkavität (9) des Umformwerkzeugs (11) eingelegt wird, und
**dass** das Holz-Formteil (2) einen Mehrschichtverbund (16) aufweist, und
**dass** zur Herstellung des Mehrschichtverbunds (16) das Flach-Halbzeug (5) mit zumindest einem weiteren Einlegerteil (15) in die Werkzeugkavität (9) des Umformwerkzeugs (11) eingelegt wird.

2. Verfahren nach Anspruch 1, **dadurch gekennzeichnet, dass** die Holzspäne (1) bei der thermomechanischen Verdichtung in dem Umformwerkzeug (11) und/oder in dem Pressenwerkzeug (3) alleine durch holzeigene Bindungskräfte miteinander verklebt werden, und zwar ohne Zusatz von Kunststoff-Bindemitteln.

3. Verfahren nach Anspruch 1 oder 2, **dadurch gekennzeichnet, dass** die Holzspäne (1) jeweils eine großflächige Flachprofil-Geometrie mit gegenüberliegenden Flachseiten sowie mit gegenüberliegenden Schmalseiten aufweisen.

4. Verfahren nach einem der vorhergehenden Ansprüche, **dadurch gekennzeichnet, dass** zur Bereitstellung eines Flach-Halbzeugs (5) mit einer unidirektionalen Faserorientierung die Holzfasern (7) der, das Halbzeug (5) bildenden Holzspäne (1) zueinander unidirektional ausgerichtet werden, oder dass zur Bereitstellung eines Flach-Halbzeugs (5) mit einer multidirektionalen Faserorientierung die Holzfasern (7) der, das Flach-Halbzeug (5) bildenden Holzspäne (1) unorientiert in Wirrlage zueinander sind.

5. Verfahren nach einem der vorhergehenden Ansprüche, **dadurch gekennzeichnet, dass** das Einlegerteil (15) ein weiteres Flach-Halbzeug (5), ein Holzfurnier, ein Faserverbundkunststoff-Einlegerteil, ein Metall-Einlegerteil und/oder ein Gewebe, Gelege oder Vlies ist, oder das Einlegerteil (15) aus losen Holzspänen besteht.

6. Verfahren nach einem der vorhergehenden Ansprüche, **dadurch gekennzeichnet, dass** das zusätzliche Einlegerteil (15) ein Kabel ist, das in dem zu fertigenden Holz-Formteil zu integrieren ist.

7. Verfahren nach Anspruch 5 oder 6, **dadurch gekennzeichnet, dass** im Umformprozessschritt (III) gleichzeitig auch eine Umformung des Einlegerteils (15) erfolgt, und zwar eine Metallumformung eines Metall-Einlegerteils (15).

## Claims

1. Method for producing a wooden molded part (2), in which wood chips (1) are provided that are at least partially delignified in a delignification process step (I), and in which, in a forming process step (III), the delignified wood chips (1) are inserted into a tool cavity (9) of a forming tool (11) and are pressed under pressure and heat to form the wooden molded part (2),
**characterized in that**
in a preparatory process step (II), the delignified wood chips (1) are pressed to form a flat semi-finished product (5) in a press tool (3), and
**in that** the flat semi-finished product (5) is inserted into the tool cavity (9) of the forming tool (11) for the forming process step (III), and
**in that** the wooden molded part (2) has a multi-layer composite (16), and
**in that** to produce the multi-layer composite (16), the flat semi-finished product (5) is inserted into the tool cavity (9) of the forming tool (11) together with at least one further insert (15).

2. Method according to claim 1, **characterized in that** the wood chips (1) are bonded together during thermomechanical compaction in the forming tool (11) and/or in the press tool (3) solely by the wood's own bonding forces, without the addition of plastics binders.

3. Method according to claim 1 or 2, **characterized in that** the wood chips (1) each have a large-area flat profile geometry comprising opposite flat sides and opposite narrow sides.

4. Method according to any of the preceding claims, **characterized in that** to provide a flat semi-finished product (5) having a unidirectional fiber orientation, the wood fibers (7) of the wood chips (1) forming the semi-finished product (5) are oriented unidirectionally to one another, or **in that** to provide a flat semi-finished product (5) having a multidirectional fiber orientation, the wood fibers (7) of the wood chips (1) forming the flat semi-finished product (5) are unoriented and in random orientation to one another.

5. Method according to any of the preceding claims, **characterized in that** the insert (15) is a further flat semi-finished product (5), a wood veneer, a fiber composite plastics insert, a metal insert and/or a woven fabric, nonwoven fabric or fleece, or the insert (15) consists of loose wood chips.

6. Method according to any of the preceding claims, **characterized in that** the additional insert (15) is a cable that is to be integrated into the wooden molded part to be produced.

7. Method according to claim 5 or 6, **characterized in that** in the forming process step (III), a forming process of the insert (15) also takes place simultaneously, namely a metal forming process of a metal insert (15).

## Revendications

1. Procédé de fabrication d'une pièce moulée en bois (2), dans lequel des copeaux de bois (1) sont préparés, qui sont au moins partiellement délignifiés dans une étape de processus de délignification (1), et dans lequel, dans une étape de processus de formage (III), les copeaux de bois (1) délignifiés sont introduits dans une cavité d'outil (9) d'un outil de formage (11) et sont comprimés sous pression et chaleur pour former la pièce moulée en bois (2),
**caractérisé en ce**
**que** les copeaux de bois (1) délignifiés sont comprimés dans une étape de processus préparatoire (II) dans un outil de presse (3) pour former un produit semi-fini plat (5), et **en ce que** le produit semi-fini plat (5) est inséré pour l'étape de processus de formage (III) dans la cavité d'outil (9) de l'outil de formage (11), et **en ce que** la pièce moulée en bois (2) présente un composite multicouche (16), et **en ce que,** pour la fabrication du composite multicouche (16), le produit semi-fini plat (5) est placé avec au moins une autre pièce d'insertion (15) dans la cavité d'outil (9) de l'outil de formage (11).

2. Procédé selon la revendication 1, **caractérisé en ce que** les copeaux de bois (1) sont collés entre eux lors de la compression thermomécanique dans l'outil de formage (11) et/ou dans l'outil de presse (3) uniquement par des forces de liaison propres au bois, et ce sans ajout de liants synthétiques.

3. Procédé selon la revendication 1 ou 2, **caractérisé en ce que** les copeaux de bois (1) présentent respectivement une géométrie de profil plat de grande surface avec des côtés plats opposés ainsi que des côtés étroits opposés.

4. Procédé selon l'une des revendications précédentes,
**caractérisé en ce que,** pour préparer un produit semi-fini plat (5) avec une orientation unidirectionnelle des fibres, les fibres de bois (7) des copeaux de bois (1) formant le produit semi-fini (5) sont orientées de manière unidirectionnelle les unes par rapport aux autres, ou **en ce que,** pour préparer un produit semi-fini plat (5) avec une orientation multidirectionnelle des fibres, les fibres de bois (7) des copeaux de bois (1) formant le produit semi-fini plat (5) sont non orientées en position aléatoire les unes par rapport aux autres.

5. Procédé selon l'une des revendications précédentes,
**caractérisé en ce que** la pièce d'insertion (15) est un autre produit semi-fini plat (5), un placage de bois, une pièce d'insertion en matière plastique composite renforcée par des fibres, une pièce d'insertion en métal et/ou un tissu, une toile ou un non-tissé, ou la pièce d'insertion (15) est constituée de copeaux de bois en vrac.

6. Procédé selon l'une des revendications précédentes,
**caractérisé en ce que** la pièce d'insertion supplémentaire (15) est un câble à intégrer dans la pièce moulée en bois à fabriquer.

7. Procédé selon la revendication 5 ou 6, **caractérisé en ce qu'**au cours de l'étape de processus de formage (III), un formage de la pièce d'insertion (15) est également effectué simultanément, à savoir un formage métallique d'une pièce d'insertion métallique (15).
